# EUROPÄISCHE PATENTSCHRIFT

(11) **EP 0 896 644 B1**
(45) Veröffentlichungstag und Bekanntmachung des Hinweises auf die Patenterteilung: **10.10.2001**
(21) Anmeldenummer: 97922927.5
(22) Anmeldetag: 30.04.1997
(51) Int. Cl.: D04H 1/42, A41D 31/00, A62C 8/06, D02G 3/04

(54) **FLAMMFESTE GEWEBE AUF DER BASIS VON MELAMIN-HARZFASERN**
FLAMEPROOF FABRICS BASED ON MELAMINE RESIN FIBRES
TISSUS RESISTANTS AU FEU A BASE DE FIBRES DE RESINES DE MELANINE

(30) Priorität: 02.05.1996 DE 19617634
(43) Veröffentlichungstag der Anmeldung: 17.02.1999
(73) Patentinhaber: BASF AKTIENGESELLSCHAFT, 67056 Ludwigshafen (DE)
(72) Erfinder: BERBNER, Heinz, D-69509 Mörlenbach (DE); ECKEL, Ägidius, D-67150 Niederkirchen (DE); EICHHORN, Hans-Dieter, D-67273 Weisenheim (DE); OTT, Karl, D-68723 Plankstadt (DE)
(74) Vertreter: Kinzebach, Werner, Dr.
(86) Internationale Anmeldenummer: EP9702225
(87) Internationale Veröffentlichungsnummer: WO9742365

(56) Entgegenhaltungen:
- WO-A-95/14126
- DE-A- 4 440 491
- DE-A- 19 523 081
- US-A- 4 014 829
- US-A- 4 088 620

## Beschreibung

Die vorliegende Erfindung betrifft flammfeste Gewebe auf der Basis von Melamin-Harzfasern, daraus hergestellte Brandschutzdecken und Brandschutzkleidung sowie deren Verwendung zum Löschen von Bränden und zum Schutz von Personen und Gegenständen vor Feuer, Verbrennungsprodukten und/oder Löschmitteln.

Herkömmliche Brandschutzdecken, die auch häufig als "Löschdecken" bezeichnet werden, dienen in der Regel zur Bekämpfung von kleineren Bränden, wobei man die Flammen löscht, indem man sie erstickt.

Bekannte Brandschutzdecken und Brandschutzbekleidung bestehen häufig aus Glasfasergewebe. Diese Brandschutzdecken besitzen den Nachteil, daß sie sehr spröde sind und leicht schmelzen. Insbe- sondere besteht somit die Gefahr, daß aus diesem Material gefertigte Brandschutzdecken im Brandfall durchbrennen können. Weiterhin sind Brandschutzdecken auf der Basis von Aramidfasern bekannt, wobei jedoch solche Decken bislang noch sehr teuer sind. Weiterhin ist die brandhemmende Wirkung von Geweben auf Aramidbasis noch nicht zufriedenstellend. Zudem weist Brandschutzkleidung aus diesen Geweben einen nur mäßigen Tragekomfort auf.

Es besteht aber außerdem ein Bedarf an solchen Brandschutzdecken, die primär nicht als Löschdecken Verwendung finden, sondern insbesondere dazu geeignet sein sollten, Personen oder Gegenstände vor Feuer, Hitze, Verbrennungsprodukten, wie Ruß, oder Löschmitteln zu schützen.

Von besonderem Wert wären solche Schutzdecken beispielsweise in Kirchen und Museen, die häufig eine Vielzahl unersetzbarer Kunstgegenstände aufbewahren, welche nur unzureichend gegen Feuer und, im Falle eines Brandes, gegen die unmittelbaren Brandfolgen, wie Hitze und Ruß, sowie gegen die Folgen von Löschmaßnahmen geschützt sind.

Aus der WO 95/14126 sind Fasermischungen bekannt, die Melamin-harzfasern und Aramidfasern enthalten. Aus diesen Fasermischungen können flammfeste Gewebe hergestellt werden. Die DE-A 44 40 491 beschreibt die Verwendung von Melaminharzfasern zur Herstellung von Brandschutzdecken.

Die bisher bekannten Brandschutzdecken sind für diesen speziellen Zweck nicht geeignet, da sie entweder zu schwer, zu steif oder zu durchlässig für Mikropartikel oder Flüssigkeiten sind.

Der vorliegenden Erfindung lag daher die Aufgabe zugrunde, ein flammfestes Gewebe für Brandschutzdecken oder Brandschutzkleidung bereitzustellen, das einen wirksamen Schutz vor Feuer, Löschmitteln und/oder Verbrennungsprodukten bietet, d.h. hitze-, wasser-, schmutz- und/oder ölabweisend ist.

Diese Aufgabe wird gelöst durch Bereitstellung eines flammfesten Gewebes, das, jeweils bezogen auf das Gesamtgewicht des Gewebes,
a) etwa 4,9 bis etwa 95 Gew.-% Melaminharzfasern,
b) 0 bis etwa 90,1 Gew.-% flammfeste Fasern, ausgewählt unter Aramidfasern, Kohlenstoffasern, Glasfasern, flammfester Wolle und flammfester Viskose,
   und
c) 0 bis etwa 20 Gew.-% Füllstoffe enthält,
   das dadurch gekennzeichnet ist, daß es als weiteren Bestandteil enthält:
d) gegebenenfalls etwa 4,9 bis etwa 95 Gew.-% normal entflammbare Fasern und/oder
e) etwa 0,1 bis etwa 20 Gew.-% mindestens einer hitze-, öl-, schmutz- und/oder feuchtigkeitsabweisenden Ausrüstung, die wenigstens eine ein- oder zweiseitige Metallbeschichtung umfaßt.

Gegenstand der Erfindung sind außerdem Brandschutzdecken und Schutzkleidung, die aus dem erfindungsgemäßen flammfesten Gewebe gefertigt werden können.

Weiterhin betrifft die Erfindung die Verwendung solcher Brandschutzdecken zum Schutz von Gegenständen vor Feuer, Hitze, Verbrennungsprodukten, und/oder Löschmitteln, sowie deren Verwendung zum Löschen von Bränden.

Flammhemmende Gewebe, umfassend die oben genannten Bestandteile a), b), c) und d), können nach den üblichen Methoden der Textilherstellung aus Garnen gewebt oder in Form von Vliesen aus den Fasern oder Fasermischungen hergestellt werden (siehe Ullmanns Enzyklopädie der Technischen Chemie, 4. Aufl., Bd. 23, "Textiltechnik"). Im Anschluß daran wird dann die Komponente e) aufgebracht. Auch ist es möglich, bereits die Fasern a), b) und d), oder die daraus versponnenen Garne mit der Komponente e) auszurüsten und dann zu den erfindungsgemäßen Geweben weiter zu verarbeiten.

Darüber hinaus können die erfindungsgemäßen Gewebe jedoch weiterhin etwa 4,9 bis 95 Gew.-%, vorzugsweise etwa 5 bis 50 Gew.-%, insbesondere etwa 10 bis 45 Gew.-% normal entflammbares Gewebe enthalten, wie z.B. Wolle, Baumwolle, Polyamidfasern, Polyesterfasern und Viskose. Die eingesetzte Menge dieser Fasern darf die Flammfestigkeit des Gewebes jedoch nicht nachteilig beeinflussen.

Der Zusatz von normal entflammbarem Gewebe bietet eine Reihe von Vorteilen. Verwendet man z.B. Baumwolle oder andere vergleichbare Fasern als weitere Komponente, so sind Gewebe herstellbar, die ein erhöhtes Wasseraufnahmevermögen besitzen, wodurch ein verbesserter Schutz vor Feuchtigkeit, wie z.B. vor Löschwasser erzielt werden kann. Außerdem kann der Tragekomfort von Geweben durch den Zusatz normal entflammbarer Fasern verbessert werden. Dies ist von besonderem Vorteil, wenn aus den Geweben Schutzkleidung hergestellt werden soll. Darüber hinaus führt der Zusatz von normal entflammbaren Fasern zu einer deutlichen Verbilligung von flammfesten Geweben auf Basis von Melaminharzfasern.

Die erfindungsgemäßen Gewebe können anstelle der normal entflammbaren Fasern oder in Kombination damit 0,1 bis 20 Gew.-%, vorzugsweise etwa 0,5 bis 10 Gew.-%, einer hitze-, öl-, schmutz- und/oder feuchtigkeitsabweisenden Ausrüstung enthalten. Das Gewebe kann mit dem Ausrüstungsmittel imprägniert oder beschichtet werden.

Beispiele für erfindungsgemäß geeignete Ausrüstungen sind ein- oder zweiseitig aufgebrachte Schichten aus Metall, wie z.B. Aluminium. Derartige Metallschichten, die gewöhnlich in einer Dicke von z.B. 5 - 200 µm, vorzugsweise 10 - 100 µm aufgetragen werden, so daß die Flexibilität des Gewebes nicht nachteilig verändert wird, schützen vor Feuer, Hitzeeinwirkung, insbesondere der Strahlungswärme, Ruß und Löschmittel, wie z.B. Wasser und Löschschäume oder Löschpulver. Entsprechend der pr EN 1486 (vorläufige Europanorm) eignen sich metallisierte Gewebe für die Herstellung von Schutzanzügen für den schweren Brand- und Hitzeschutz. Die Metallierung erfolgt in der Regel durch Aufdampfen von Metall auf das Gewebe im Hochvakuum (siehe Ullmanns Enzyklopädie der Technischen Chemie, 3. Aufl., Bd. 15, S. 276 und dort zitierte Literatur). Auch ist es möglich, auf das Gewebe dünne Metallfolien aufzukleben. Derartige Metallfolien bestehen in der Regel aus einer polymeren Trägerfolie, die mit einem dünnen Metallfilm beschichtet ist. Sie enthalten vorzugsweise einen polymeren Träger auf Polyesterbasis. Die metallisierten Folien können entsprechend der TL 8415-0203 (TL = Technische Lieferbindung der Bundeswehr) einseitig oder vorzugsweise zweiseitig auf das erfindungsgemäße Gewebe aufgebracht werden, beispielsweise mittels eines Klebers oder durch Heiß-Kalandrieren. Derartige Folien werden von verschiedenen Herstellern für die Beschichtung von Geweben verwendet (z.B. Gentex Corp., Carbondale PA, USA; C.F.Ploucquet GmbH & Co, D-89522 Heidenheim; Darmstädter GmbH, D-46485 Wesel).

Darüber hinaus ist es möglich, die erfindungsgemäßen Gewebe aus metallisierten Garnen oder Fasern herzustellen. Die Garne sind vorzugsweise mit Aluminium in Schichtdicken im Bereich von 10-100 µm beschichtet, die Fasern weisen Metallbeschichtungen von 0,01 bis 1 µm auf. Derartige Garne oder Fasern sind beispielsweise in Anlehnung an die in DE-AS 27 43 768, DE-A 38 10 597 oder EP-A 528 192 beschriebenen Verfahren herstellbar.

Weitere Beispiele für erfindungsgemäß geeignete Ausrüstungen sind ein- oder zweiseitig auf das Gewebe aufgetragene, wasserabweisende hydrophobe Schichten. Solche Schichten bestehen vorzugsweise aus polyurethanhaltigen Materialien und/oder polytetrafluoräthylenhaltigen Materialien. Solche Beschichtungen sind bereits zur Verbesserung des Wetterschutzes bei Textilien aus dem Stand der Technik bekannt (siehe Ullmanns Enzyklopädie der Technischen Chemie, 5. Aufl., Vol A26, S. 306-312, und Lexikon für Textilveredelung, 1955, S. 211 ff). Diese Beschichtungen können so ausgebildet sein, daß Wasserdampf durch die Schicht diffundieren kann, während sie gleichzeitig von flüssigem Wasser oder ähnlichen Feuerlöschprodukten sowie von Verbrennungsprodukten nicht oder nur unwesentlich durchdrungen werden können. Diese Beschichtungen werden in der Regel als Polymerfolien auf das Gewebe aufgeklebt oder kalandriert.

Weitere Maßnahmen zur Verbesserung der Schutzwirkung der Brandschutzdecken bestehen in der Ausrüstung der Fasern oder des Gewebes mit wasserabweisenden, öl- und/oder schmutzabweisenden Verbindungen (hydrophobe bzw. oleophobe Ausrüstung). Solche Verbindungen sind als textile Hilfsmittel dem Fachmann bekannt (vgl. Ullmann's Encyclopedia of Industrial Chemistry 5.Ed., Vol. A26, S. 306-312). Beispiele für wasserabweisende Verbindungen sind Metallseifen, Silikone, fluororganische Verbindungen, z.B. Salze perfluorierter Carbonsäuren, Polyacrylsäureester perfluorierter Alkohole (siehe EP-B-366 338 und dort zitierte Literatur) oder Tetrafluorethylenpolymerisate. Insbesondere die beiden letztgenannten Polymerisate finden auch als oleophobe Ausrüstung Verwendung.

Die Herstellung der erfindungsgemäß verwendeten Melamin-Harzfasern kann beispielsweise nach den in der EP-A 93 965, DE-A 23 64 091, EP-A 221 330 oder EP-A 408 947 beschriebenen Verfahren erfolgen. Besonders bevorzugte Melamin-Harzfasern enthalten als Monomerbaustein (A) 90 bis 100 Mol-% eines Gemisches, bestehend im wesentlichen aus 30 bis 100, bevorzugt 50 bis 99, besonders bevorzugt 85 bis 95, insbesondere 88 bis 93 Mol-% Melamin und 0 bis 70, bevorzugt 1 bis 50, besonders bevorzugt 5 bis 15, insbesondere 7 bis 12 Mol-%, eines substituierten Melamins I oder Mischungen substituierter Melamine I.

Als weiteren Monomerbaustein (B) enthalten die besonders bevorzugten Melamin-Harzfasern 0 bis 10, vorzugsweise von 0,1 bis 9,5, insbesondere 1 bis 5 Mol-%, bezogen auf die Gesamtmolzahl an Monomerbausteinen (A) und (B), eines Phenols oder eines Gemisches von Phenolen.

Die besonders bevorzugten Melamin-Harzfasern sind üblicherweise durch Umsetzung der Komponenten (A) und (B) mit Formaldehyd oder Formaldehad-liefernden Verbindungen und anschließendes Verspinnen erhältlich, wobei das Molverhältnis von Melaminen zu Formaldehyd im Bereich von 1:1,15 bis 1:4,5, bevorzugt von 1:1,8 bis 1:3,0 liegt.

Als substituierte Melamine der allgemeinen Formel I kommen solche in Betracht, in denen X¹, X² und X³ ausgewählt sind aus der Gruppe, bestehend aus -NH₂, -NHR¹ und -NR¹R², wobei X¹, X² und X³ nicht gleichzeitig -NH₂ sind, und R¹ und R² ausgewählt sind aus der Gruppe, bestehend aus Hydroxy-C₂-C₁₀-alkyl, Hydroxy-C₂-C₄-alkyl-(oxa-C₂-C₄-alkyl)ₙ, mit n = 1 bis 5, und Amino-C₂-C₁₂-alkyl.

Als Hydroxy-C₂-C₁₀-alkyl-Gruppen wählt man bevorzugt Hydroxy-C₂-C₆-alkyl, wie 2-Hydroxyethyl, 3-Hydroxy-n-propyl, 2-Hydroxyisopropyl, 4-Hydroxy-n-butyl, 5-Hydroxy-n-pentyl, 6-Hydroxy-n-hexyl, 3-Hydroxy-2,2-dimethylpropyl, bevorzugt Hydroxy-C₂-C₄-alkyl, wie 2-Hydroxyethyl, 3-Hydroxy-n-propyl, 2-Hydroxyisopropyl und 4-Hydroxy-n-butyl, besonders bevorzugt 2-Hydroxyethyl und 2-Hydroxyisopropyl.

Als Hydroxy-C₂-C₄-alkyl-(oxa-C₂-C₄-alkyl)ₙ-Gruppen wählt man bevorzugt solche mit n = 1 bis 4, besonders bevorzugt solche mit n = 1 oder 2, wie 5-Hydroxy-3-oxa-pentyl, 5-Hydroxy-3-oxa-2,5-dimethylpentyl, 5-Hydroxy-3-oxa-1,4-dimethylpentyl, 5-Hydroxy-3-oxa-1,2,4,5-tetramethylpentyl, 8-Hydroxy-3,6-dioxaoctyl.

Als Amino-C₂-C₁₂-alkyl-Gruppen kommen bevorzugt Amino-C₂-C₈-alkyl-Gruppen, wie 2-Aminoethyl, 3-Aminopropyl, 4-Aminobutyl, 5-Aminopentyl, 6-Aminohexyl, 7-Aminoheptyl sowie 8-Aminooctyl, besonders bevorzugt 2-Aminoethyl und 6-Aminohexyl, ganz besonders bevorzugt 6-Aminohexyl, in Betracht.

Für die Erfindung besonders geeignete substituierte Melamine sind folgende Verbindungen:
mit der 2-Hydroxyethylamino-Gruppe substituierte Melamine, wie 2-(2-Hydroxyethylamino)-4,6-diamino-1,3,5-triazin, 2,4-Di-(2-hydroxyethylamino)-6-amino-1,3,5-triazin, 2,4,6-Tris-(2-hydroxyethylamino)-1,3,5-triazin,
mit der 2-Hydroxyisopropylamino-Gruppe substituierte Melamine, wie 2-(2-Hydroxyisopropylamino)-4,6-diamino-1,3,5-triazin, 2,4-Di-(2-hydroxyisopropylamino)-6-amino-1,3,5-triazin 2,4,6-Tris-(2-hydroxyisopropylamino)-1,3,5-triazin,
mit der 5-Hydroxy-3-oxapentylamino-Gruppe substituierte Melamine, wie 2-(5-Hydroxy-3-oxapentylamino)-4,6-diamino-1,3,5-triazin, 2,4,6-Tris-(5-hydroxy-3-oxapentylamino)-1,3,5-triazin, 2,4-Di(5-hydroxy-3-oxapentylamino)-6-amino,1,3,5-triazin,
mit der 6-Aminohexylamino-Gruppe substituierte Melamine, wie 2-(6-Aminohexylamino)-4,6-diamino-1,3,5-triazin, 2,4-Di-(6-aminohexylamino)-6-amino-1,3,5-triazin, 2,4,6-Tris-(6-aminohexylamino)-1,3,5-triazin oder
Gemische dieser Verbindungen, beispielsweise ein Gemisch aus 10 Mol-% 2-(5-Hydroxy-3-oxapentylamino)-4,6-diamino-1,3,5-triazin, 50 Mol-% 2,4-Di-(5-hydroxy-3-oxapentylamino)-6-amino-1,3,5-triazin und 40 Mol-% 2,4,6-Tris-(5-hydroxy-3-oxapentyamino)-1,3,5-triazin.

Als Phenole (B) eignen sich ein oder zwei Hydroxygruppen enthaltende Phenole, die gegebenenfalls mit Resten, ausgewählt aus der Gruppe aus C₁-C₉-Alkyl und Hydroxy substituiert sind sowie mit zwei oder drei Phenolgruppen substituierte C₁-C₄-Alkane, Di(hydroxyphenyl)sulfone oder Mischungen dieser Phenole.

Als bevorzugte Phenole kommen in Betracht: Phenol, 4-Methylphenol, 4-tert.-Butylphenol, 4-n-Octylphenol, 4-n-Nonylphenol, Brenzcatechin, Resorcin, Hydrochinon, 2,2-Bis(4-hydroxyphenyl)propan, Bis(4-hydroxyphenyl)sulfon, besonders bevorzugt Phenol, Resorcin und 2,2-Bis(4-hydroxyphenyl)propan.

Formaldehyd setzt man in der Regel als wäßrige Lösung mit einer Konzentration von zum Beispiel 40 bis 50 Gew.-% oder in Form von Verbindungen, die bei der Umsetzung mit (A) und (B) Formaldehyd liefern, beispielsweise als oligomeren oder polymeren Formaldehyd in fester Form, wie Paraformaldehyd, 1,3,5-Trioxan oder 1,3,5,7-Tetroxan, ein.

Zur Herstellung der besonders bevorzugten Melamin-Harzfasern polykondensiert man üblicherweise Melamin, gegebenenfalls substituiertes Melamin und gegebenenfalls Phenol zusammen mit Formaldehyd bzw. Formaldehyd-liefernden Verbindungen. Man kann dabei alle Komponenten gleich zu Beginn vorlegen oder man kann sie portionsweise und sukzessive zur Reaktion bringen und den dabei gebildeten Vorkondensaten nachträglich weiteres Melamin, substituiertes Melamin oder Phenol zufügen.

Die Polykondensation führt man in an sich bekannter Weise durch (s. EP-A 355 760, Houben-Weyl, Bd. 14/2, S. 357 ff).

Die Reaktionstemperatur wählt man dabei im allgemeinen in einem Bereich von 20 bis 150, bevorzugt von 40 bis 140°C.

Der Reaktionsdruck ist in der Regel unkritisch. Man arbeitet im allgemeinen in einem Bereich von 100 bis 500 kPa, bevorzugt unter Atmosphärendruck.

Man kann die Reaktion mit oder ohne Lösungsmittel durchführen. In der Regel setzt man bei Verwendung von wäßriger Formaldehydlösung kein Lösungsmittel zu. Bei Verwendung von in fester Form gebundenem Formaldehyd wählt man als Lösungsmittel üblicherweise Wasser, wobei die verwendete Menge in der Regel im Bereich von 5 bis 40, bevorzugt von 15 bis 20 Gew.-%, bezogen auf die Gesamtmenge an eingesetzten Monomeren, liegt.

Ferner führt man die Polykondensation im allgemeinen in einem pH-Bereich oberhalb von 7 aus. Bevorzugt ist der pH-Bereich von 7,5 bis 10,0, besonders bevorzugt von 8 bis 9.

Des weiteren kann man dem Reaktionsgemisch geringe Mengen üblicher Zusätze, wie Alkalimetallsulfite, z.B. Natriumdisulfit und Natriumsulfit, Alkalimetallformiate, z.B. Natriumformiat, Alkalimetallcitrate, z.B. Natriumcitrat, Phosphate, Polyphosphate, Harnstoff, Dicyandiamid oder Cyanamid hinzufügen. Man kann sie als reine Einzelverbindungen oder als Mischungen untereinander, jeweils in Substanz oder als wäßrige Lösung vor, während oder nach der Kondensationsreaktion zusetzen.

Andere Modifizierungsmittel sind Amine und Aminoalkohole, wie Diethylamin, Ethanolamin, Diethanolamin oder 2-Diethylaminoethanol.

Als weitere Zusatzstoffe kommen Füllstoffe oder Emulgatoren in Betracht. Als Füllstoffe kann man beispielsweise faser- oder pulverförmige anorganische Verstärkungsmittel oder Füllstoffe, wie Glasfasern, Metallpulver, Metallsalze oder Silikate, z.B. Kaolin, Talkum, Schwerspat, Quarz oder Kreide, ferner Pigmente und Farbstoffe einsetzen. Als Emulgatoren verwendet man in der Regel die üblichen nichtionogenen, anionenaktiven oder kationaktiven organischen Verbindungen mit langkettigen Alkylresten.

Die Polykondensation kann man diskontinuierlich oder kontinuierlich, beispielsweise in einem Extruder (siehe EP-A 355 760), nach an sich bekannten Methoden durchführen.

Zur Herstellung von Fasern verspinnt man in der Regel das erfindungsgemäße Melamin-Harz in an sich bekannter Weise, beispielsweise nach Zusatz eines Härters, überlicherweise Säuren, wie Ameisensäure, Schwefelsäure oder Ammoniumchlorid, bei Raumtemperatur in einer Rotationsspinnmaschine und härtet anschließend die Rohfasern in einer erhitzten Atmosphäre aus, oder man verspinnt in einer erhitzten Atmosphäre, verdampft dabei gleichzeitig das als Lösungsmittel dienende Wasser und härtet das Kondensat aus. Ein solches Verfahren ist in der DE-A-23 64 091 eingehend beschrieben.

Gewünschtenfalls kann man den Fasern bis zu 25, vorzugsweise bis zu 10 Gew.-% übliche Füllstoffe, insbesondere solche auf der Basis von Silikaten, wie Glimmer, Farbstoffe, Pigmente, Metallpulver und Mattierungsmittel zusetzen und dann zu den entsprechenden Brandschutzdecken und Vliesen verarbeiten.

Zur Herstellung von Brandschutzdecken stellt man üblicherweise nach an sich bekannten Methoden aus den Fasern Garne her, beispielsweise nach dem Streichgarnverfahren (Ullmanns Enzyklopädie der Technischen Chemie, 4. Aufl., Bd. 23, "Textiltechnik". Bevorzugt weisen die Garne eine Feinheit im Bereich von 100 bis 200, besonders bevorzugt von 140 bis 160 tex auf. Aus den Garnen werden dann in der Regel Gewebe nach in der Textilindustrie üblichen Verfahren hergestellt, wobei das Flächengewicht der Gewebe im Bereich von 70 bis 900, vorzugsweise von 120 bis 500 g/m² gewählt wird.

Die erfindungsgemäßen Brandschutzdecken können auch aus Faservliesen aufgebaut sein. Vliese sind im allgemeinen durch Verarbeitung von Fasern auf Vliesmaschinen mit Querleger zugänglich. Sie weisen bevorzugt ein Flächengewicht im Bereich von 30 bis 600, vorzugsweise von 50 bis 450 g/m² auf.

Erfindungsgemäß lassen sich auch Fasermischungen zu Brandschutzdecken verarbeiten, die im wesentlichen 4,9 bis 95 Gew.-%, vorzugsweise 25 bis 90 Gew.-%, besonders bevorzugt 40 bis 75 Gew.-%

Melamin-Harzfasern und 0 bis 90,1 Gew.-%, vorzugsweise 5 bis 70 Gew.-%, besonders bevorzugt 15 bis 50 Gew.-% flammfeste Fasern enthalten. Darüber hinaus können diese Fasermischungen, wie bereits erwähnt, 4,9 bis 95 Gew.-%, vorzugsweise 5 bis 50 Gew.-%, insbesondere 5 bis 45 Gew.-% normal entflammbare Fasern, ausgewählt aus Wolle, Baumwolle, Polyamidfasern, Polyesterfasern oder Viskose enthalten.

Als flammfeste Fasern kommen bevorzugt Glasfasern, Kohlenstoffasern, flammfeste Wolle, flammfeste Viskose und insbesondere Aramidfasern in Frage. Aramidfasern werden bevorzugt durch Verspinnen von Lösungen von Polykondensationsprodukten der Iso- oder Terephthalsäure oder deren Derivate, wie Säurechloride mit para- oder meta-Phenylendiamin in Lösungsmitteln, wie N-Methylpyrrolidon, Hexamethylphosphorsäuretriamid, konzentrierter Schwefelsäure oder deren übliche Mischungen daraus hergestellt. Die erhaltenen Endlosfasern werden dann üblicherweise zu Stapelfasern geschnitten, deren Dicke in der Regel 5 bis 25 µm beträgt. Bevorzugte Aramidfasern sind solche auf der Basis eines isomeren Poly-p-phenylenterephthalamids.

Die Verarbeitung der Fasermischungen nimmt man wie bekannt vor, beispielsweise auf üblichen Fasermisch-Apparaturen, wie sie in Vliesstoffe, Georg Thieme Verlag, beschrieben sind. In einer bevorzugten Ausführungsform geht man üblicherweise von Stapelfasern einer üblichen Länge von 1 bis 20 cm aus. Diese werden im allgemeinen über eine Fördereinrichtung einer Karde zugefüht und dort vorgemischt. Die Vermischung wird dann in der Regel in einer Krempelanlage vervollständigt, wobei man eine watteförmige Bahn erhält. Die erhaltene watteförmige Bahn wird dann zu Garnen oder Vliesen weiterverarbeitet.

Anschließend zwerschneidet man die Gewebe oder Vliese auf die gewünschte Deckenmaße, die nach bisherigen Beobachtungen nur vom Verwendungszweck abhängen. Abschließend werden die Deckenränder in der Regel durch Nähen verfestigt.

Brandschutzdecken, die eine Metallbeschichtung, sei es direkt auf der Faser oder auf dem fertigen Gewebe, enthalten, zeichnen sich durch einen erschwerten Wärmedurchgang durch die Brandschutzdecke und somit durch einen besseren Schutz der zu schützenden Gegenstände gegenüber Hitze aus.

In einer weiteren Ausführungsform werden die Fasern durch Tränken, Bestreichen oder ähnliche Verfahren mit Salzen, insbesondere Silikaten, besonders bevorzugt Mg-Al-Silikate, oder schaumentwikkelnden Stoffen versetzt.

Erfindungsgemäß setzt man die Brandschutzdecken zum Löschen von Bränden, brennenden Gegenständen und Personen ein.

Des weiteren dienen die erfindungsgemäßen Gewebe zur Herstellung von Brandschutzdecken zum Schutz von Personen und Gegenständen vor Feuer, Löschmitteln und/oder Verbrennungsprodukten, indem man die zu schützenden Personen und Gegenstände mit den erfindungsgemäßen Brandschutzdecken abdeckt. Außerdem sind die erfindungsgemäßen Brandschutzdecken zum Schutz von Kunstgegenständen und/ oder Antiquitäten geeignet. Weiterhin sind sie anwendbar zum Schutz von Häusern und Gefahrgutbehältern auf Lastkraftwagen, Zügen oder Schiffen, die brennbare Stoffe enthalten, sowie von Tanklastzügen und Gaskesseln, elektrischen oder elektronischen Anlagen, wie Computern, Terminals, Leitständen.

Die erfindungsgemäßen Gewebe eignen sich auch als flammhemmende Bezüge für Polstersitze in Autos, Flugzeugen, Eisenbahnwagen etc.

Ein Vorteil der erfindungsgemäßen Brandschutzdecken und Vliese liegt darin, daß die erfindungsgemäß hergestellten Brandschutzdecken und Vliese beim Erhitzen oder in direkter Berührung mit Feuer oder einer Flamme nicht schmelzen und somit auf keine Tropfenbildung auftritt und die Decken und Vliese daher auch bei Hitzeeinwirkung formstabil bleiben. Ein weiterer Vorteil der erfindungsgemäßen Brandschutzdecken ist, daß sie einen wirksamen Schutz gegenüber der Einwirkung von Wasser und anderen Löschmitteln sowie vor Verbrennungsprodukten, wie Ruß, gewährleisten.

### Beispiele

### Beispiel 1:

Ein Gewebe aus einem Garn, das 60 Gew.-% Melaminharzfasern und 40 Gew.-% p-Aramidfasern enthält, mit einem Flächengewicht von 220 g/m², wurde mit einer handelsüblichen Fluorcarbonsäure-Ausrüstung behandelt. Hierzu wird das Gewebe mit einer Flotte, die 30 g/l Persistol® O (Handelsprodukt der BASF) sowie 3 g/l Aluminiumsulfat und 1 g/l 60 %ige Essigsäure enthält, getränkt. Die Flottenaufnahme beträgt 70 Gew.-%. Anschliessend wurde bei 130°C bis auf eine Restfeuchte von 6 bis 8 Gew.-% getrocknet und anschliessend min auf 150°C erwärmt.

Das Gewebe wurde hinsichtlich seiner Hydrophobie dem Spraytest nach AATCC 22 unterzogen und erreicht eine Note von 70. Hinsichtlich der Oleophobierung erfolgte ein Test nach AATCC 118, das Gewebe erhielt die Note 6.

### Test der flammhemmenden Eigenschaften:

Die Schutzwirkung des Gewebes wurde in Anlehnung an die Richtlinie (Assessment of the Ignibility of Upholstered Seating by Smouldering and Flaming Ignition Sources, British Standards BS 582:1990, Section 3, Crib 5 bzw. Crib 7) getestet.

Hierzu wurde das Gewebe auf einen Block aus handelsüblichem Polyurethanweichschaum ohne Zusätze von Flammschutzmitteln (etwa 95 Gew.-Teile Polyol, 50 Gew.-Teile Methylen-Diisocyanat, 5 Gew.- Teile Wasser und Katalysator) gespannt und einer Zündquelle 'Crib 5' (hölzerne Krippe) ausgesetzt. Hierbei entzündete sich der Schaum bis nach Abbrennen und Ausglühen der Zündquelle (etwa 8 bis 10 min) nicht, Schwel- und Glimmeffekte traten ebenfalls nicht auf. Der gleiche Test wurde ohne Verwendung des erfindungsgemäßen Gewebes wiederholt. Der Polyurethanschaum entzündete sich spontan und brannte vollständig ab.

In einem weiteren Test wurde die Zündquelle nach 30 sek. mit Wasser gelöscht. Eine anschliessende Untersuchung des Polyurethanschaums zeigte keine Spuren von Wasser.

### Beispiel 2:

Als Testgewebe diente ein Gewebe aus einem Garn, das 60 Gew.-% Melaminharzfasern und 40 Gew.-% p-Paramidfasern enthielt. Darüber hinaus war das Gewebe von beiden Seiten mit einer im Hochvakuum mit Aluminium metallisierten Polyesterfolie beschichtet. Das so erhaltene Gewebe wies ein Flächengewicht von 725 g/m² auf.

### Test der brandhemmenden Wirkung:

Das erfindungsgemäße Gewebe wurde wie in Beispiel 1 beschrieben auf einen Polyurethanweichschaumblock gespannt. Dieser wird anschliessend einer Zündquelle, 'Crib 7' ausgesetzt. Auch nach längerer Einwirkungsdauer entzündet sich der Schaum nicht, Schwel- und Glimmeffekte treten ebenfalls nicht auf.

Der Versuch wurde wiederholt, mit Ausnahme, daß nach 60 sek. die Zündquelle mit einem handelsüblichen Feuerlöscher mit Schaum gelöscht wurde. Der Löschschaum durchdrang das Gewebe nicht, im Polyurethanschaum fanden sich weder Spuren der Einwirkung von Feuer noch der anschliessenden Löschmaßnahme.

### Beispiel 3:

Ein Polyurethanschaumblock wurde, wie in Beispiel 1 beschrieben, mit einem Nadelfilz aus m-Aramid mit einem Flächengewicht von 200 g/m² bezogen. Anschliessend wurde dieser einer Zündquelle 'Crib 7' ausgesetzt. Nach 30 sek. wurde mit Wasser gelöscht. Der Nadelfilz war vollständig durchnässt, auch der Schaum wies Spuren von Löschwasser auf.

## Patentansprüche

1. Flammfestes Gewebe, das, jeweils bezogen auf das Gesamtgewicht des Gewebes,
a) 4,9 bis 95 Gew.- % Melaminharzfasern,
b) 0 bis 90,1 Gew.-% flammfeste Fasern, ausgewählt unter Aramidfasern, Kohlenstoffasern, Glasfasern, flammfester Wolle und flammfester Viskose,
c) 0 bis 20 Gew.-% Füllstoffe
d) gegebenenfalls 4,9 bis 95 Gew.-% normal entflammbare Fasern und
e) 0,1 bis 20 Gew.-% mindestens einer hitze-, öl-, schmutz- und/oder feuchtigkeitsabweisenden Ausrüstung, die wenigstens eine ein- oder zweiseitige Metallbeschichtung umfasst,
wobei die Gewebe nach den üblichen Methoden der Textilherstellung aus Garnen gewebt oder in Form von Vliesen aus den Fasern oder Fasermischungen hergestellt werden und im Anschluss die Komponente e) aufgebracht wird.

2. Gewebe nach Anspruch 1, **dadurch gekennzeichnet, daß** die normal entflammbaren Fasern ausgewählt sind unter Wolle, Baumwolle, Polyamidfasern, Polyesterfasern und Viskose.

3. Gewebe nach Anspruch 1 oder 2, **dadurch gekennzeichnet, daß** die metallische Beschichtung Aluminium als Hauptbestandteil enthält.

4. Gewebe nach einem der vorhergehenden Ansprüche, **dadurch gekennzeichnet, daß** es mit einem Hydrophobiermittel ausgerüstet ist.

5. Gewebe nach einem der vorhergehenden Ansprüche, **dadurch gekennzeichnet, daß** es mit einem Oleophobiermittel ausgerüstet ist.

6. Gewebe nach einem der vorhergehenden Ansprüche, worin die Melamin-Harzfasern erhältlich sind durch Kondensation eines Gemisches, enthaltend als wesentliche Komponenten
(A) 90 bis 100 Mol-% eines Gemisches, bestehend im wesentlichen aus
(a) 30 bis 100 Mol-% Melamin und
(b) 0 bis 70 Mol-% eines substituierten Melamins der allgemeinen Formel I in der X¹, X² und X³ ausgewählt sind unter -NH₂, -NHR¹ und -NR¹R², wobei X¹, X² und X³ nicht gleichzeitig für -NH₂ stehen, und R¹ und R² ausgewählt sind unter Hydroxy-C₂-C₂₀-alkyl, Hydroxy-C₂-C₄-alkyl-(oxa-C₂-C₄-alkyl)ₙ, mit n = 1 bis 5, und Amino-C₂-C₁₂-alkyl, oder Mischungen von Melamin I, und
(B) 0 bis 10 Mol-%, bezogen auf (A) und (B), einer Verbindung ausgewählt unter Phenol, das gegebenenfalls mit Resten, ausgewählt unter C₁-C₉-Alkyl und Hydroxy, substituiert ist; C₁-C₄-Alkanen, die mit zwei oder drei Phenol-Gruppen substituiert sind; Di(hydroxyphenyl)sulfonen oder Mischungen davon,
mit Formaldehyd oder Formaldehyd-liefernden Verbindungen, wobei das Molverhältnis von Melaminen zu Formaldehyd im Bereich von 1:1,15 bis 1:4,5 liegt.

7. Gewebe nach einem der vorhergehenden Ansprüche, das als Bestandteil b) Aramidfasern enthält, die durch Polykondensation von Iso- oder Terephthalsäure mit einem meta- oder para-Phenylendiamin erhältlich sind.

8. Brandschutzdecke oder Brandschutzkleidung, hergestellt aus einem Gewebe nach einem der Ansprüche 1 bis 7.

9. Verwendung von Brandschutzdecken nach Anspruch 8 zum Löschen von Bränden und brennenden Gegenständen.

10. Verfahren zum Schutz eines Gegenstandes vor Feuer, Hitze, Verbrennungsprodukten und/oder Löschmittel, **dadurch gekennzeichnet, daß** man den zu schützenden Gegenstand mit einer Brandschutzdecke gemäß Anspruch 8 abdeckt.

## Claims

1. Flame-retardant fabric comprising, based on the total weight of the fabric,
a) from 4.9 to 95 % by weight of melamine resin fibers,
b) from 0 to 90.1 % by weight of flame-retardant fibers selected from the group consisting of aramid fibers, carbon fibers, glass fibers, flame-retardant wool and flame-retardant viscose,
c) from 0 to 20 % by weight of fillers,
d) optionally from 4.9 to 95 % by weight of normal-flammable fibers and
e) from 0.1 to 20 % by weight of at least one heat-, oil-, soil- and/or moisture-resistant finish which comprises at least one one- or two-sided metal coating,
the fabric being conventionally woven from yarns or produced in the form of nonwovens from the fibers or fiber blends and thereafter component e) being applied.

2. A fabric as claimed in claim 1, wherein the normal-flammable fibers are selected from the group consisting of wool, cotton, polyamide fibers, polyester fibers and viscose.

3. A fabric as claimed in claim 1 or 2, wherein the metallic coating comprises aluminum as main constituent.

4. A fabric as claimed in any of the preceding claims, comprising a water repellent as finish.

5. A fabric as claimed in any of the preceding claims, comprising an oil repellent as finish.

6. A fabric as claimed in any of the preceding claims, wherein the melamine resin fibers are obtainable by condensation of a mixture including as essential components
(A) from 90 to 100 mol% of a mixture consisting essentially of
(a) from 30 to 100 mol% of melamine and
(b) from 0 to 70 mol% of a substituted melamine of the general formula I where X¹, X² and X³ are each selected from the group consisting of -NH₂, NHR¹ and NR¹R², and X¹, X² and X³ must not all be -NH₂, and R¹ and R² are selected from the group consisting of hydroxy-C₂-C₂₀-alkyl, hydroxy-C₂-C₄-alkyl-(oxa-C₂-C₄-alkyl)ₙ, where n is from 1 to 5, and amino-C₂-C₁₂-alkyl, or mixtures of melamine I, and
(B) from 0 to 10 mol%, based on (A) and (B), of phenols which are unsubstituted or substituted by radicals selected from the group consisting of C₁-C₉-alkyl and hydroxyl, C₁-C₄-alkanes substituted by two or three phenol groups, di(hydroxyphenyl) sulfones, or mixtures of these phenols,
with formaldehyde or formaldehyde-supplying compounds in a molar ratio of melamines to formaldehyde within the range from 1:1.15 to 1:4.5.

7. A fabric as claimed in any of the preceding claims, comprising as constituent b) aramid fibers obtainable by polycondensation of iso- or terephthalic acid with a meta- or para-phenylenediamine.

8. Fire-safety blanket or clothing manufactured using a fabric as claimed in any of claims 1 to 7.

9. The use of fire-safety blankets as claimed in claim 8 for extinguishing fires and burning objects.

10. A method of protecting an object from fire, heat, combustion products and/or extinguishants, which comprises using a fire-safety blanket as claimed in claim 8 to cover the object to be protected.

## Revendications

1. Tissu résistant au feu, qui contient, par rapport au poids total du tissu,
a) 4,9 à 95% en poids de fibres de résine de mélamine,
b) 0 à 90,1% en poids de fibres ignifuges, choisies parmi des fibres d'aramide, des fibres de carbone, des fibres de verre, de la laine ignifuge et de la viscose ignifuge,
c) 0 à 20% en poids de charges,
d) éventuellement 4,9 à 95% en poids de fibres normalement inflammables, et
e) 0,1 à 20% en poids d'au moins un apprêt répulsif vis-à-vis de la chaleur, de l'huile, des salissures et/ou de l'humidité, qui comporte au moins une enduction métallique sur une ou deux faces,
le tissu étant tissé à partir de fils selon les méthodes courantes de fabrication de matières textiles ou étant préparé sous la forme de non-tissés à base de fibres ou de mélange de fibres, le composant e) étant appliqué en complément.

2. Tissu suivant la revendication 1, **caractérisé en ce que** les fibres normalement inflammables sont choisies parmi de la laine, du coton, des fibres de polyamide, des fibres de polyester et de la viscose.

3. Tissu suivant l'une des revendications 1 et 2, **caractérisé en ce que** l'enduction métallique contient de l'aluminium comme composant principal.

4. Tissu suivant l'une des revendications précédentes, **caractérisé en ce qu'**il est apprêté par un agent rendant hydrophobe.

5. Tissu suivant l'une des revendications précédentes, **caractérisé en ce qu'**il est apprêté par un agent rendant oléophobe.

6. Tissu suivant l'une des revendications précédentes, dans lequel les fibres de résine de mélamine peuvent être obtenues par condensation d'un mélange, contenant, comme composants essentiels,
(A) 90 à 100 moles % d'un mélange constitué substantiellement de
(a) 30 à 100 moles % de mélamine, et
(b) de 0 à 70 moles % d'une mélamine substituée de la formule générale I : dans laquelle X¹, X² et X³ sont choisis parmi -NH₂, -NHR¹ et -NR¹R², X¹, X² et X³ ne représentant pas simultanément -NH₂, et R¹ et R² sont choisis parmi de l'hydroxy-alkyle en C₂-C₂₀, de l'hydroxy-alkyle en C₂-C₄-(oxa-alkyle en C₂-C₄)ₙ, où n = 1 à 5, et de l'amino-alkyle en C₂-C₁₂, ou des mélanges de mélamines I, et
(B) 0 à 10 moles %, par rapport à (A) et (B), d'un composé choisi parmi du phénol, qui est substitué éventuellement par des radicaux choisis parmi de l'alkyle en C₁-C₉ et de l'hydroxy, des alcanes en C₁-C₄, qui sont substitués par deux ou trois groupes phénol, des di-(hydroxyphényl)-sulfones, ou leurs mélanges,
avec du formaldéhyde ou des composés fournissant du formaldéhyde, le rapport molaire entre les mélamines et le formaldéhyde étant de l'ordre de 1/1,15 à 1/4,5.

7. Tissu suivant l'une des revendications précédentes, qui contient, comme composant b), des fibres d'aramide qui peuvent être obtenues par polycondensation d'acide isophtalique ou téréphtalique avec une mèta-phènylènediamine ou para-phènylènediamine.

8. Couverture ou vêtement de protection contre le feu, fabriqué à partir d'un tissu suivant l'une des revendications 1 à 7.

9. Utilisation de couvertures de protection contre le feu suivant la revendication 8, pour l'extinction d'incendies et d'objets brûlants.

10. Procédé de protection d'un objet vis-à-vis du feu, de la chaleur, de produits de combustion et/ou d'un agent d'extinction, **caractérisé en ce qu'**on recouvre l'objet à protéger d'une couverture de protection contre le feu suivant la revendication 8.
